# EUROPÄISCHE PATENTSCHRIFT

(11) **EP 1 900 839 B1**
(45) Veröffentlichungstag und Bekanntmachung des Hinweises auf die Patenterteilung: **06.11.2013**
(21) Anmeldenummer: 07114884.5
(22) Anmeldetag: 23.08.2007
(51) Int. Cl.: C22F 1/10, C22C 19/05

(54) **Verfahren zur Wärmebehandlung von Nickel-Basis-Superlegierungen**
Method for the heat treatment of nickel-based superalloys
Procédé pour le traitement thermique de superalliages à base de Ni

(30) Priorität: 07.09.2006 CH 14342006
(43) Veröffentlichungstag der Anmeldung: 19.03.2008
(73) Patentinhaber: Alstom Technology Ltd, 5400 Baden (CH)
(72) Erfinder: Nazmy, Mohamed Youssef, 5442 Fislisbach (CH); Staubli, Markus, 5605 Dottikon (CH); Künzler, Andreas, 5400 Baden (CH)

(56) Entgegenhaltungen:
- EP-A2- 0 155 827
- WO-A-2004/038056
- DE-A- 1 964 047
- DE-A1- 19 617 093
- GB-A- 2 234 521
- GB-A- 2 235 697
- US-A1- 2004 055 669
- CHANG J-C ET AL: "DEVELOPMENT OF MICROSTRUCTURE AND MECHANICAL PROPERTIES OF A NI-BASE SINGLE-CRYSTAL SUPERALLOY BY HOT-ISOSTATIC PRESSING" JOURNAL OF MATERIALS ENGINEERING AND PERFORMANCE, ASM INTERNATIONAL, MATERIALS PARK, OH, US, Bd. 12, Nr. 4, August 2003 (2003-08), Seiten 420-425, XP001169993 ISSN: 1059-9495

## Beschreibung

### Technisches Gebiet

Die Erfindung bezieht sich auf das Gebiet der Werkstofftechnik. Sie betrifft ein Verfahren zur Wärmebehandlung von Nickel-Basis-Superlegierungen, welche an sich vollständig wärmebehandelt (lösungsgeglüht) werden können und zur Herstellung von Einkristall-Komponenten (SX-Legierung) oder von Komponenten mit gerichtet erstarrtem Gefüge (DS-Legierung), wie beispielsweise Schaufeln für Gasturbinen, benutzt werden. Durch das erfindungsgemässe Wärmebehandlungsverfahren sollen die Eigenschaften der genannten Legierungen, insbesondere bei hohen Temperaturen, positiv beeinflusst werden, indem die zulässige Toleranz gegenüber Kleinwinkelkorngrenzen erhöht und das Gussausbringen und damit die Effektivität des Giessens erhöht wird.

### Stand der Technik

Nickel-Basis-Superlegierungen sind bekannt. Einkristall-Komponenten aus diesen Legierungen weisen bei hohen Temperaturen u. a. eine sehr gute Materialfestigkeit, aber auch gute Korrosions- und Oxidationsbeständigkeit sowie eine gute Kriechfestigkeit auf. Aufgrund dieser Eigenschaften kann beim Einsatz derartiger Werkstoffe z. B. in Gasturbinen, die Einlasstemperatur der Gasturbinen erhöht werden, wodurch die Effizienz der Gasturbinenanlage steigt.

Vereinfacht gesagt gibt es zwei Typen von Einkristall-Nickel-Basis-Superlegierungen.

Der erste Typ, auf den sich die vorliegende Erfindung auch bezieht, kann vollständig wärmebehandelt (lösungsgeglüht) werden, so dass sich die gesamte γ'-Phase in Lösung befindet. Dies ist beispielsweise der Fall bei der bekannten Legierung CMSX4 mit folgender chemischer Zusammensetzung (Angaben in Gew.- %): 5.6 Al, 9.0 Co, 6.5 Cr, 0.1 Hf, 0.6 Mo, 3 Re, 6.5 Ta, 1.0 Ti, 6.0 W, Rest Ni oder der Legierung PWA 1484 mit folgender chemischer Zusammensetzung (Angaben in Gew.- %): 5 Cr, 10 Co, 6 W, 2 Mo, 3 Re, 8.7 Ta, 5.6 Al, 0.1 Hf sowie der bekannten Legierung MC2, welche im Gegensatz zu den vorher genannten Legierungen nicht mit Rhenium legiert ist und folgende chemische Zusammensetzung (Angaben in Gew.- %) aufweist: 5 Co, 8 Cr, 2 Mo, 8 W, 5 Al, 1.5 Ti, 6 Ta, Rest Ni.

Eine typische Standardwärmebehandlung für CMSX4 ist beispielsweise die folgende: Lösungsglühen bei 1320 °C/2h/Schutzgas, Schnellkühlung mit Ventilator

Der zweite Typ von Einkristall-Nickel-Basis-Superlegierungen ist nicht vollständig wärmebehandelbar, d.h. hier geht nicht der gesamte Anteil der γ '-Phase bei einem Lösungsglühen in Lösung, sondern nur ein bestimmter Teil. Dies ist beispielsweise der Fall bei der bekannten Superlegierung CMSX186 mit folgender chemischer Zusammensetzung (Angaben in Gew.- %): 0.07 C, 6 Cr, 9 Co, 0.5 Mo, 8 W, 3 Ta, 3 Re, 5.7 Al, 0.7 Ti, 1.4 Hf, 0.015 B, 0.005 Zr, Rest Ni und der Legierung CMSX486 mit folgender chemischer Zusammensetzung (Angaben in Gew.- %): 0.07 C, 0.015 B, 5.7 Al, 9.3 Co, 5 Cr, 1.2 Hf, 0.7 Mo, 3 Re, 4.5 Ta, 0.7 Ti, 8.6 W, 0.005 Zr, Rest Ni.

Die Nickel-Basis-Superlegierungen des zweiten Typs werden meist einer zweifstufigen Wärmebehandlung (Alterungsprozess bei niedrigeren Temperaturen) ausgesetzt, da bei höheren Temperaturen, wie sie bei den Legierungen des ersten Typs zum Lösungsglühen typischerweise verwendet werden, bereits die Schmelzpunkt-Starttemperatur erreicht wird, und die Legierung somit unerwünscht zu schmelzen beginnt.

Eine typische zweistufige Wärmebehandlung der Legierung CMSX186 ist beispielsweise die folgende:
1. Stufe: 1080 °C/4h/Gebläse
2. Stufe: 870 °C/20h/Gebläse.

Die Kriechfestigkeit des ersten Typs der Nickel-Basis-Superlegierungen ist normalerweise höher als die des zweiten Typs, vorausgesetzt, dass die Legierungen der gleichen Generation angehören. Dies ist vor allem in der Tatsache begründet, dass das gelöste γ' die Hauptquelle für die erzielbare Festigkeit ist.

Nickel-Basis-Superlegierungen für Einkristall-Komponenten, wie sie aus US 4,643,782, EP 0 208 645 und US 5,270,123 bekannt sind, enthalten mischkristallverfestigende Legierungselemente, beispielsweise Re, W, Mo, Co, Cr, sowie γ'-Phasen bildende Elemente, beispielsweise Al, Ta, und Ti. Der Gehalt an hochschmelzenden Legierungselementen (W, Mo, Re) in der Grundmatrix (austenitische γ-Phase) nimmt kontinuierlich zu mit der Zunahme der Beanspruchungstemperatur der Legierung. So enthalten z. B. übliche Nickel-Basis-Superlegierungen für Einkristalle 6-8 % W, bis zu 6 % Re und bis zu 2 % Mo (Angaben in Gew.- %). Die in den oben genannten Druckschriften offenbarten Legierungen weisen eine hohe Kriechfestigkeit, gute LCF (Ermüdung bei niedriger Lastspielzahl)- und HCF(Ermüdung bei hoher Lastspielzahl)-Eigenschaften sowie einen hohen Oxidationswiderstand auf.

Diese bekannten Legierungen wurden für Flugzeugturbinen entwickelt und deshalb optimiert auf den Kurz- und Mittelzeiteinsatz, d.h. die Beanspruchungsdauer wird auf bis zu 20 000 Stunden ausgelegt. Im Gegensatz dazu müssen industrielle Gasturbinen-Komponenten auf eine Beanspruchungsdauer von bis zu 75 000 Stunden oder auch mehr ausgelegt werden.

Nach einer Beanspruchungsdauer von 300 Stunden zeigt z. B. die Legierung CMSX-4 aus US 4,643,782 beim versuchsweisen Einsatz in einer Gasturbine bei einer Temperatur oberhalb von 1000 °C eine starke Vergröberung der γ '-Phase, die nachteilig mit einer Erhöhung der Kriechgeschwindigkeit der Legierung einhergeht.

Ein weiteres Problem der bekannten Nickel-Basis-Superlegierungen, beispielsweise der aus US 5,435,861 bekannten Legierungen, besteht darin, dass die Giessbarkeit bei grossen Komponenten, z. B. bei Gasturbinenschaufeln mit einer Länge von mehr als 80 mm, zu wünschen übrig lässt. Das Giessen einer perfekten, relativ grossen gerichtet erstarrten Einkristall-Komponente aus einer Nickel-Basis-Superlegierung ist extrem schwierig, weil die meisten dieser Komponenten Fehler aufweisen, z. B. Kleinwinkelkorngrenzen, "Frecklen", d. h. Fehlstellen bedingt durch eine Kette von gleichgerichteten Körnern mit einem hohem Gehalt an Eutektikum, äquiaxiale Streugrenzen, Mikroporositäten u. a. Diese Fehler schwächen die Komponenten bei hohen Temperaturen, so dass die gewünschte Lebensdauer bzw. die Betriebstemperatur der Turbine nicht erreicht werden. Da aber eine perfekt gegossene Einkristall-Komponente extrem teuer ist, tendiert die Industrie dazu, so viele Defekte wie möglich zuzulassen ohne dass die Lebensdauer oder die Betriebstemperatur beeinträchtigt werden.

Einer der häufigsten Fehler sind Korngrenzen, welche besonders schädlich für die Hochtemperatureigenschaften der Einkristall-Artikel sind. Während Kleinwinkelkorngrenzen bei kleinen Bauteilen vergleichsweise nur einen geringen Einfluss auf die Eigenschaften haben, sind sie in Bezug auf die Giessbarkeit und das Oxidationsverhalten bei hohen Temperaturen bei grossen SX- oder DS-Bauteilen von hoher Relevanz.

Korngrenzen sind Gebiete hoher örtlicher Fehlordnung des Kristallgitters, da in diesen Gebieten die Nachbarkörner zusammenstossen und somit eine bestimmte Desorientierung zwischen den Kristallgittern vorhanden ist. Je grösser die Desorientierung ist, desto grösser ist die Fehlordnung, d. h. desto grösser ist die Anzahl der Versetzungen in den Korngrenzen, die notwendig sind, damit die beiden Körner zusammenpassen. Diese Fehlordnung steht in direktem Zusammenhang zum Verhalten des Materials bei hohen Temperaturen. Sie schwächt das Material, wenn sich die Temperatur über die äquikohäsive Temperatur (= 0,5 x Schmelzpunkt in K) erhöht.

Aus GB 2 234 521 A ist dieser Effekt bekannt. So sinkt bei einer konventionellen Nickel-Basis-Einkristall-Legierung beispielsweise bei einer Prüftemperatur von 871 °C die Bruchfestigkeit extrem ab, wenn die Desorientierung der Körner grösser als 6° ist. Dies wurde auch bei Einkristall-Komponenten mit gerichtet erstarrtem Gefüge festgestellt, so dass allgemein die Ansicht vertreten wurde, Desorientierungen grösser als 6° nicht zuzulassen.

Die Toleranz auf ein Abweichen in den Kleinwinkelkorngrenzen bzw. auf eine Korngrenzendesorientierung ist im allgemeinen für den zweiten Typ der Nickel-Basis-Superlegierungen, also für jene, welche nicht vollständig wärmebehandelbar sind, grösser.

Aus der genannten GB 2 234 521 A ist auch bekannt, dass durch die Anreicherung von Nickel-Basis-Superlegierungen mit Bor oder Kohlenstoff bei einer gerichteten Erstarrung Gefüge erzeugt werden, welche eine äquiaxiale oder prismatische Kornstruktur aufweisen. Kohlenstoff und Bor verfestigen die Korngrenzen, da C und B die Ausscheidung von Karbiden und Boriden an den Korngrenzen verursachen, welche bei hohen Temperaturen stabil sind. Ausserdem verringert die Anwesenheit dieser Elemente in den Korngrenzen und entlang der Korngrenzen den Diffusionsprozess, der eine Hauptursache der Korngrenzenschwäche ist. Es ist daher möglich, die Desorientierungen auf 10° bis 12° zu erhöhen und trotzdem gute Eigenschaften des Materials bei hohen Temperaturen zu erzielen.

Insbesondere bei grossen Einkristallkomponenten aus Nickel-Basis-Superlegierungen beeinflussen diese Kleinwinkelkorngrenzen aber negativ die Eigenschaften. Ausserdem ist das Mikrolegieren mit B und C auf wenige Hundert ppm C und noch weniger ppm B begrenzt, da die genannten Elemente einerseits nur eine geringe Löslichkeit in der Matrix aufweisen und andererseits einen starken Einfluss auf die unerwünschte Senkung des Anfangschmelzpunktes dieser Legierung haben.

Aus US 2004/0055669 A1, EP 0 155 827 A2 , WO 2004/038056 A1 und DE 196 17 093 A1 sind Wärmebehandlungsverfahren für Nickel-Basis-Superlegierungen bekannt, bei denen die Legierung in einem ersten Wärmebehandlungsschritt nur teilweise lösungsgeglüht und in einem zweiten Schritt eine an sich bekannte zweistufige Alterungsbehandlung bei jeweils niedrigeren Temperaturen durchgeführt wird.

US 2004/0055669 A1 offenbart ein Verfahren zur Herstellung einer gegossenen Einkristallkomponente aus einer Nickel-Basis Superlegierung, bei dem eine Lösungsglühbehandlung ausgewählt wird, damit eine bestimmte Menge an Nadeln des γ/γ'-Eutektikums entlang der Korngrenzen verbleibt, um die mechanischen Eigenschaften, unter anderem die Kriechfestigkeit, zu verbessern. Dieses Dokument gibt jedoch keine Auskunft darüber, welche Menge an ungelöster γ'-Phase hierfür nötig ist, noch wie die Teillösungsglühbehandlung genau durchzuführen ist.

### Darstellung der Erfindung

Ziel der Erfindung ist es, die genannten Nachteile des Standes der Technik zu vermeiden. Der Erfindung liegt die Aufgabe zu Grunde, ein geeignetes Verfahren zur Wärmebehandlung von solchen bekannten Nickel-Basis-Superlegierungen zu entwickeln, die eine chemische Zusammensetzung aufweisen, welche an sich ein problemloses vollständiges Lösungsglühen (Glühen zur Lösung ausgeschiedener Bestandteile) ermöglicht und die zur Herstellung von Einkristall-Komponenten (SX-Legierung) oder von Komponenten mit gerichtet erstarrtem Gefüge (DS-Legierung) benutzt werden. Durch das erfindungsgemässe Wärmebehandlungsverfahren sollen die Eigenschaften der genannten Legierungen, insbesondere bei hohen Temperaturen, weiter positiv beeinflusst werden. Es soll insbesondere die zulässige Toleranz gegenüber Kleinwinkelkorngrenzen bzw. einer Korngrenzendesorientierung erhöht und somit das Gussausbringen und damit die Effektivität des Giessens erhöht werden.

Erfindungsgemäss wird dies dadurch erreicht, dass die genannte Nickel-Basis-Superlegierung einem mehrstufigen Wärmebehandlungsverfahren unterzogen wird, wobei die Legierung in einem ersten Schritt nur teilweise kontrolliert lösungsgeglüht wird bei einer Temperatur T2 < T1 und in einem zweiten Schritt eine zweistufige Alterungsbehandlung bei jeweils niedrigeren Temperaturen durchgeführt wird. Dabei wird im beschriebenen ersten Schritt (teilweises Lösungsglühen) 5-10 % ungelöste γ '-Phase im Resteutektikum eingestellt, dies in Abhängigkeit von der Höhe der jeweiligen Temperatur bei der Teillösungsglühwärmebehandlung.

Dies hat den Vorteil, dass durch das nicht gelöste γ/γ'-Resteutektikum die Festigkeit der Kleinwinkelkorngrenzen bzw. Korngrenzen erhöht wird und damit ihre Toleranz bezüglich einer Desorientierung bis > 12°, je nach eingesetzter Materialzusammensetzung, ansteigt. Die Konsequenz dieser hohen Toleranz gegenüber Kleinwinkelkorngrenzen/Korngrenzen ist ein hohes Gussausbringen bei grossen gegossenen Komponenten, wie beispielsweise Einkristall-Laufschaufeln bzw. Einkristall-Leitschaufeln thermischer Strömungsmaschinen. Ein hohes Gussausbringen führt dabei vorteilhaft ohne zusätzlichen Aufwand zu einer Erhöhung der Effektivität.

Die kalkulierte Erhöhung der ungelösten γ'-Phase im Resteutektikum kann dabei geregelt werden in Abhängigkeit von der Höhe der Lösungsglühtemperatur. Da die meisten der SX-Nickel-Basis-Superlegierungen, die in Industriegasturbinen eingesetzt werden, eine hohe Kriechfestigkeit (Zeitstandfestigkeit) haben, kann eine gewisse Reduktion dieser Kriechfestigkeit in Kauf genommen werden, um eine hohe Toleranz gegenüber der Desorientierung der Kleinwinkelkorngrenzen bzw. der Korngrenzen zu erzielen.

Das erfindungsgemässe Wärmebehandlungsverfahren ist besonders geeignet zur Anwendung bei Nickel-Basis-Superlegierungen zur Herstellung von grossen Einkristall-Komponenten, insbesondere Schaufeln für Gasturbinen.

Weitere vorteilhafte Varianten der Erfindung sind in den Unteransprüchen beschrieben.

### Kurze Beschreibung der Zeichnungen

In den Zeichnungen sind Ausführungsbeispiele der Erfindung dargestellt.
Es zeigen:
- Fig. 1: ein schematisches Gefügebild im Bereich einer Kleinwinkelkorngrenze mit ungelöster γ'-Phase;
- Fig. 2: ein Zeit-Temperatur-Diagramm für die Legierung CMSX4 mit Standardwärmebehandlung und erfindungsgemässer Wärmebehandlung;
- Fig. 3: die Abhängigkeit der Hochtemperaturzeitstandfestigkeit (relative Angaben) von der Grösse der Desorientierung der Kleinwinkelkorngrenzen/Korngrenzen für die beiden Wärmebehandlungsverfahren gemäss Fig. 2;
- Fig. 4: ein Zeit-Temperatur-Diagramm für die Legierung SX MC2 mit Standardwärmebehandlung und erfindungsgemässer Wärmebehandlung;
- Fig. 5: die Abhängigkeit der Hochtemperaturzeitstandfestigkeit (relative Angaben) von der Grösse der Desorientierung der Kleinwinkelkorngrenzen/Korngrenzen für die beiden Wärmebehandlungsverfahren gemäss Fig. 4;
- Fig. 6: ein Zeit-Temperatur-Diagramm für die Legierung SX MK4HC mit Standardwärmebehandlung und erfindungsgemässer Wärmebehandlung;
- Fig. 7: die Abhängigkeit der Hochtemperaturzeitstandfestigkeit (relative Angaben) von der Grösse der Desorientierung der Kleinwinkelkorngrenzen/Korngrenzen für die beiden Wärmebehandlungsverfahren gemäss Fig. 6;
- Fig.8: ein Zeit-Temperatur-Diagramm für die Legierung SX MD2 mit Standardwärmebehandlung und erfindungsgemässer Wärmebehandlung und
- Fig. 9: die Abhängigkeit der Hochtemperaturzeitstandfestigkeit (relative Angaben) von der Grösse der Desorientierung der Kleinwinkelkorngrenzen/Korngrenzen für die beiden Wärmebehandlungsverfahren gemäss Fig. 8.

### Wege zur Ausführung der Erfindung

Nachfolgend wird die Erfindung anhand von Ausführungsbeispielen und den Zeichnungen näher erläutert.

Es wurden die aus dem Stand der Technik bekannten Nickel-Basis-Superlegierungen CMSX4 und SX MC2, sowie die mit den korngrenzenverfestigenden Elementen Kohlenstoff und Bor mikrolegierten Nickel-Basis-Superlegierungen SX MK4HC und SX MD2 untersucht mit den in Tabelle 1 angegebenen chemischen Zusammensetzungen (Angaben in Gew.-%):

**Tabelle 1: Chemische Zusammensetzungen der untersuchten Legierungen**

| | **CMSX4** | **SX MC2** | **SX MK4HC** | **SX MD2** |
|---|---|---|---|---|
| **Ni** | Rest | Rest | Rest | Rest |
| **Cr** | 6.5 | 8.0 | 6.5 | 8.0 |
| **Co** | 9.0 | 5.0 | 9.7 | 5.1 |
| **Mo** | 0.6 | 2.0 | 0.6 | 2.0 |
| **W** | 6.0 | 8.0 | 6.4 | 8.1 |
| **Ta** | 6.5 | 6.0 | 6.5 | 6.0 |
| **Al** | 5.6 | 5.0 | 5.6 | 5.0 |
| **Ti** | 1.0 | 1.5 | 1.0 | 1.3 |
| **Hf** | 0.1 | | 0.2 | 0.12 |
| **Re** | 3.0 | | 3.0 | |
| **Si** | | | | 0.12 |
| **C** | | | 350 ppm | 225 ppm |
| **B** | | | 70 ppm | 70 ppm |

Diese Legierungen sind Nickel-Basis-Superlegierung für Einkristall-Komponenten und werden zur Herstellung von Gasturbinen-Komponenten eingesetzt. Sie gehören zum oben beschriebenen ersten Typ von Nickel-Basis-Superlegierungen, d.h. sie sind vollständig wärmebehandelbar und bei einem Lösungsglühen oberhalb einer Temperatur T1, z. B. bei ca. 1320 °C für CMSX-4, ist das Gefüge vollständig lösungsgeglüht, d.h. die Ausscheidungen sind vollkommen in der Matrix gelöst. Das trifft auf die in den Fig. 2, 4, 6 und 8 eingezeichnete Standardwärmebehandlungen zu.

Wird nun die Legierung CMSX4 dem erfindungsgemässen Wärmebehandlungsverfahren unterzogen und in einem ersten Schritt kontrolliert nur teilweise lösungsgeglüht bei einer Temperatur T2 < T1, hier bei 1280 °C/8h/Abkühlung unter Argon-Gebläse (siehe Fig. 2) und in einem zweiten Schritt eine zweistufige Alterungsbehandlung bei jeweils niedrigeren Temperaturen, hier 1140 °C/4h/Abkühlung unter Argon-Gebläse und 870 °C/20h/Luftabkühlung, durchgeführt, dann wird damit eine Erhöhung der Desorientierung der Kleinwinkelkorngrenzen erreicht, wie in Fig. 1 schematisch dargestellt ist. Die ungelöste γ'-Phase verfestigt die Kleinwinkelkorngrenzen, so dass ein neuer Verfestigungsmechanismus entsteht im Vergleich zu dem Verfestigungsmechanismus, der durch die Zugabe von B oder C erreicht wird. Beste Eigenschaften ergeben sich, wenn 5-10 % an γ'- Resteutektikum vorhanden sind.

In Fig. 3 ist die Abhängigkeit der Hochtemperaturzeitstandfestigkeit (relative Angaben) von der Grösse der Desorientierung der Kleinwinkelkorngrenzen/Korngrenzen für die beiden Wärmebehandlungsverfahren gemäss Fig. 2 für die Legierung CMSX4 dargestellt. Man erkennt, dass nach der Standardwärmebehandlung (vollständiges Lösungsglühen) bereits ab ca. 6° Desorientierung die Kriechfestigkeit auf ca. 80 % gesunken ist im Vergleich zu einer fehlerfreien Komponente, während nach der erfindungsgemässen Wärmebehandlung noch ca. 12° Desorientierung zugelassen werden können.

Eine ähnliche Aussage lässt sich für das zweite Ausführungsbeispiel (Fig. 4 und Fig. 5) machen.

Die Legierung SX MC2 wurde erfindungsgemäss wärmebehandelt mit einem ersten Schritt (teilweises Lösungsglühen bei 1210 °C/8h/Argon Schnellabkühlung mit Ventilator) und einem zweiten Schritt (zweistufiges Glühen bei 1080 °C/6h/Argon Schnellabkühlung mit Ventilator und anschliessend 870 °C/16h/Luftabkühlung. Anschliessend wurde die Zeitstandfestigkeit ermittelt und die Ergebnisse wurden mit den Ergebnissen nach Standardwärmebehandlung (Vollständiges Lösungsglühen bei 1300 °C) verglichen. Die relative Kriechfestigkeit zeigte nach der Standardwärmebehandlung schon bei einer Desorientierung von mehr als 6° einen signifikanten Abfall, während dieser nach der erfindungsgemässen Wärmebehandlung erst bei einem Desorientierungswinkel von ca. 12° auftrat.

Die Konsequenz dieser hohen Toleranz gegenüber Kleinwinkelkorngrenzen ist ein hohes Gussausbringen bei grossen gegossenen Komponenten, wie beispielsweise Einkristall-Laufschaufeln bzw. Einkristall-Leitschaufeln thermischer Strömungsmaschinen. Ein hohes Gussausbringen führt dabei vorteilhaft ohne zusätzlichen Aufwand zu einer Erhöhung der Effektivität.

Die Figuren 6 und 7 zeigen ein weiteres Ausführungsbeispiel der Erfindung.

In Fig. 6 ist in einem Zeit-Temperatur-Diagramm für die Einkristall-Legierung MK4HC die Standard-Lösungsglühbehandlung (1290 °C/8h/Argon Schnellabkühlung mit Ventilator) mit anschliessender zweistufiger Glühbehandlung (1140 °C/2,5h/Argon Schnellabkühlung mit Ventilator und 870 °C/22h/Luftabkühlung) der erfindungsgemässen modifizierten Wärmebehandlung (Teillösungsglühbehandlung bei1270 °C/8h/Argon Schnellabkühlung mit Ventilator, anschliessend zweistufiges Glühen mit den gleichen Parametern wie bei der Standardwärmebehandlung) gegenübergestellt.

In Fig. 7 ist wiederum die Abhängigkeit der Hochtemperaturzeitstandfestigkeit (relative Angaben) von der Grösse der Desorientierung der Kleinwinkelkorngrenzen/Korngrenzen für die beiden Wärmebehandlungsverfahren gemäss Fig. 6 für die Legierung SXMK4HC dargestellt. Man erkennt, dass nach der Standardwärmebehandlung (vollständiges Lösungsglühen) ab ca. 12° Desorientierung die Kriechfestigkeit auf ca. 80 % gesunken ist im Vergleich zu einer fehlerfreien Komponente, während nach der erfindungsgemässen Wärmebehandlung dieser Abfall erst bei ca. 20° Desorientierung der Korngrenzen auftritt. Damit können hier also noch ca. 20° Desorientierung zugelassen werden. Diese verstärkte Korngrenzenverfestigung ergibt sich einerseits aus den zulegierten Korngrenzenverfestigern C und B, andererseits aus dem infolge des unvollständigen Lösungsglühprozesses vorhandenen Resteutektikum (5-10 % γ').

In den Figuren 8 und 9 ist diese Tendenz für die Legierung SX MD2 dargestellt. In Fig. 8 wird in einem Zeit-Temperatur-Schaubild wiederum die Standardwärmebehandlung und die erfindungsgemässe Wärmebehandlung für die Legierung SX MD2 dargestellt, wobei die erfindungsgemässe Teillösungsglühbehandlung bei 1230 °C/8h/Argon Schnellabkühlung mit Ventilator durchgeführt wird, während das Standardlösungsglühen bei 1270 °C/8h/Argon Schnellabkühlung mit Ventilator stattfindet. Der anschliessende zweistufige Glühprozess ist für beide Behandlungen gleich: 1080 °C/6h/Argon Schnellabkühlung mit Ventilator und 870 °C/16h/Luftabkühlung.

In Fig. 9 ist wiederum die Abhängigkeit der Hochtemperaturzeitstandfestigkeit (relative Angaben) von der Grösse der Desorientierung der Kleinwinkelkorngrenzen/Korngrenzen für die beiden Wärmebehandlungsverfahren gemäss Fig. 8 für die Legierung SXMD2 dargestellt. Wie schon im vorhergehenden Ausführungsbeispiel ist auch hier nach der Standardwärmebehandlung (vollständiges Lösungsglühen) ab ca. 12° Desorientierung der Korngrenzen die Kriechfestigkeit auf ca. 80 % gesunken im Vergleich zu einer fehlerfreien Komponente, während nach der erfindungsgemässen Wärmebehandlung dieser Abfall erst bei ca. 20° Desorientierung der Korngrenzen auftritt. Damit können hier also noch Desorientierungen von ca. 20 ° zugelassen werden. Diese verstärkte Korngrenzenverfestigung ergibt sich bei dieser Legierung einerseits aus den zulegierten Korngrenzenverfestigern C und B, andererseits aus dem infolge des unvollständigen Lösungsglühprozesses vorhandenen Resteutektikum (5-10 % γ').

## Patentansprüche

1. Wärmebehandlungsverfahren für eine Nickel-Basis-Superlegierung zur Herstellung von Einkristall-Komponenten oder gerichtet erstarrten Komponenten mit einer chemischen Zusammensetzung, welche an sich ein vollständiges Lösungsglühen bei einer Temperatur T1 möglich macht, wobei die Legierung
- in einem ersten Schritt kontrolliert nur teilweise lösungsgeglüht wird bei einer Temperatur T2 < T1 und
- in einem zweiten Schritt eine zweistufige, an sich bekannte Alterungsbehandlung bei jeweils niedrigeren Temperaturen durchgeführt wird,
**dadurch gekennzeichnet, dass** die Teillösungsglühbehandlung einstufig bei konstanter Temperatur T2 durchgeführt wird und dass im ersten Schritt 5-10 % ungelöste γ'-Phase im Resteutektikum eingestellt werden.

2. Wärmebehandlungsverfahren nach Anspruch 1, **dadurch gekennzeichnet, dass** bei einer Nickel-Basis-Superlegierung mit folgender chemischer Zusammensetzung (Angaben in Gew.- %): 5.6 Al, 9.0 Co, 6.5 Cr, 0.1 Hf, 0.6 Mo, 3 Re, 6.5 Ta, 1.0 Ti, 6.0 W, Rest Ni der erste Schritt ein Glühen bei 1280 °C/8h/Ar Schnellabkühlung mit Ventilator und der zweite Schritt ein Glühen bei 1140 °C/4h/Ar Schnellabkühlung mit Ventilator und anschliessend 870 °C/20h/Luftabkühlung umfasst.

3. Wärmebehandlungsverfahren nach einem der Anspruch 1, **dadurch gekennzeichnet, dass** bei einer Nickel-Basis-Superlegierung mit folgender chemischer Zusammensetzung (Angaben in Gew.- %): 5 Co, 8 Cr, 2 Mo, 8 W, 5 Al, 1.5 Ti, 6 Ta, Rest Ni der erste Schritt ein Glühen bei 1210 °C/8h/Ar Schnellabkühlung mit Ventilator und der zweite Schritt ein Glühen bei 1080 °C/6h/Ar Schnellabkühlung mit Ventilator und anschliessend 870 °C/16h/Luftabkühlung umfasst.

4. Wärmebehandlungsverfahren nach Anspruch 1, **dadurch gekennzeichnet, dass** bei einer Nickel-Basis-Superlegierung mit folgender chemischer Zusammensetzung (Angaben in Gew.- %): 9.7 Co, 6.5 Cr, 0.6 Mo, 6.4 W, 5.6 Al, 1.0 Ti, 6.5 Ta, 0.2 Hf, 3.0 Re, 350 ppm C, 70 ppm B, Rest Ni der erste Schritt ein Glühen bei 1270 °C/8h/Ar Schnellabkühlung mit Ventilator und der zweite Schritt ein Glühen bei 1140 °C/2.5h/Ar Schnellabkühlung mit Ventilator und anschliessend 870 °C/22h/Luftabkühlung umfasst.

5. Wärmebehandlungsverfahren nach Anspruch 1, **dadurch gekennzeichnet, dass** bei einer Nickel-Basis-Superlegierung mit folgender chemischer Zusammensetzung (Angaben in Gew.- %): 5.1 Co, 8.0 Cr, 2.0 Mo, 8.1 W, 5.0 Al, 1.3 Ti, 6.0 Ta, 0.12 Hf, 0.12 Si, 225 ppm C, 70 ppm B, Rest Ni der erste Schritt ein Glühen bei 1230 °C/8h/Ar Schnellabkühlung mit Ventilator und der zweite Schritt ein Glühen bei 1080 °C/6h/Ar Schnellabkühlung mit Ventilator und anschliessend 870 °C/16h/Luftabkühlung umfasst.

6. Wärmebehandlungsverfahren nach einem der Ansprüche 1 bis 5, **dadurch gekennzeichnet, dass** das Wärmebehandlungsverfahren zur Herstellung von Lauf- und Leitschaufeln für thermische Strömungsmaschinen nach derem Giessen verwendet wird.

## Claims

1. Heat treatment method for a nickel-based superalloy, for the production of single-crystal components or directionally solidified components having a chemical composition which per se permits full solution annealing at a temperature T1, the alloy
- being only partially solution annealed in a controlled way at a temperature T2 < T1 in a first step and
- a two-stage ageing treatment known per se being carried out at respectively lower temperatures in a second step,
**characterized in that**
the partial solution annealing treatment is carried out in a single stage at a constant temperature T2 and **in that** 5-10% of undissolved γ' phase are obtained in the residual eutectic in the first step.

2. Heat treatment method according to Claim 1, **characterized in that** for a nickel-based superalloy with the following chemical composition (data in wt.%): 5.6 Al, 9.0 Co, 6.5 Cr, 0.1 Hf, 0.6 Mo, 3 Re, 6.5 Ta, 1.0 Ti, 6.0 W, remainder Ni, the first step comprises annealing at 1280°C/8h/rapid Ar cooling with a blower and the second step comprises annealing at 1140°C/4h/rapid Ar cooling with a blower and subsequently 870°C/20h/air cooling.

3. Heat treatment method according to Claim 1, **characterized in that** for a nickel-based superalloy with the following chemical composition (data in wt.%): 5 Co, 8 Cr, 2 Mo, 8 W, 5 Al, 1.5 Ti, 6 Ta, remainder Ni, the first step comprises annealing at 1210°C/8h/rapid Ar cooling with a blower and the second step comprises annealing at 1080°C/6h/rapid Ar cooling with a blower and subsequently 870°C/16h/air cooling.

4. Heat treatment method according to Claim 1, **characterized in that** for a nickel-based superalloy with the following chemical composition (data in wt.%): 9.7 Co, 6.5 Cr, 0.6 Mo, 6.4 W, 5.6 Al, 1.0 Ti, 6.5 Ta, 0.2 Hf, 3.0 Re, 350 ppm C, 70 ppm B, remainder Ni, the first step comprises annealing at 1270°C/8h/rapid Ar cooling with a blower and the second step comprises annealing at 1140°C/2.5h/rapid Ar cooling with a blower and subsequently 870°C/22h/air cooling.

5. Heat treatment method according to Claim 1, **characterized in that** for a nickel-based superalloy with the following chemical composition (data in wt.%): 5.1 Co, 8.0 Cr, 2.0 Mo, 8.1 W, 5.0 Al, 1.3 Ti, 6.0 Ta, 0.12 Hf, 0.12 Si, 225 ppm C, 70 ppm B, remainder Ni, the first step comprises annealing at 1230°C/8h/rapid Ar cooling with a blower and the second step comprises annealing at 1080°C/6h/rapid Ar cooling with a blower and subsequently 870°C/16h/air cooling.

6. Heat treatment method according to one of Claims 1 to 5, **characterized in that** the heat treatment method is used for the production of rotor blades and guide vanes for turbine heat engines after the casting thereof.

## Revendications

1. Procédé de traitement thermique d'un superalliage à base de nickel prévu pour former des composants monocristallins ou des composants à solidification orientée et dont la composition chimique permet intrinsèquement un recuit de solubilisation complète à une température T1,
dans lequel
au cours d'une première étape, l'alliage subit un recuit de solubilisation contrôlée ou partielle à une température T2 < T1 et
dans une deuxième étape, un traitement de vieillissement en deux étapes, intrinsèquement connu, est réalisé à des températures plus basses,
**caractérisé en ce que**
le traitement de recuit de solubilisation partielle est réalisé en une étape à une température T2 constante et
**en ce qu'**au cours de la première étape, la phase γ' non dissoute dans l'eutectique résiduel est ajustée entre 5 et 10 %.

2. Procédé de traitement thermique selon la revendication 1, **caractérisé en ce que** pour un superalliage à base de nickel présentant la composition chimique suivante (donnée en % en poids) : 5,6 Al, 9,0 Co, 6, 5 Cr, 0,1 Hf, 0,6 Mo, 3 Re, 6,5 Ta, 1,0 Ti, 6,0 W, le solde étant Ni, la première étape comporte un recuit à 1 280°C/8h/Ar avec refroidissement rapide à l'aide d'un ventilateur et la deuxième étape un recuit à 1 140°C/4h/Ar avec un refroidissement rapide à l'aide d'un ventilateur et enfin un refroidissement à l'air à 870°C/20h.

3. Procédé de traitement thermique selon la revendication 1, **caractérisé en ce que** pour un superalliage à base de nickel présentant la composition chimique suivante (donnée en % en poids) : 5 Co, 8 Cr, 2 Mo, 8 W, 5 Al, 1,5 Ti, 6 Ta, le solde étant Ni, la première étape comporte un recuit à 1 210°C/8h/Ar avec refroidissement rapide à l'aide d'un ventilateur et la deuxième étape un recuit à 1 080°C/6h/Ar avec un refroidissement rapide à l'aide d'un ventilateur et enfin un refroidissement à l'air à 870°C/16h.

4. Procédé de traitement thermique selon la revendication 1, **caractérisé en ce que** pour un superalliage à base de nickel présentant la composition chimique suivante (donnée en % en poids) : 9,7 Co, 6,5 Cr, 0, 6 Mo, 6,4 W, 5,6 Al, 1,0 Ti, 6,5 Ta, 0,2 Hf, 3,0 Re, 350 ppm C, 70 ppm B, le reste étant Ni, la première étape comporte un recuit à 1 270°C/8h/Ar avec refroidissement rapide à l'aide d'un ventilateur et la deuxième étape un recuit à 1 140°C/2,5h/Ar avec un refroidissement rapide à l'aide d'un ventilateur et enfin un refroidissement à l'air à 870°C/22h.

5. Procédé de traitement thermique selon la revendication 1, **caractérisé en ce que** pour un superalliage à base de nickel présentant la composition chimique suivante (donnée en % en poids) : 5,1 Co, 8,0 Cr, 2,0 Mo, 8,1 W, 5,0 Al, 1, 3 Ti, 6,0 Ta, 0,12 Hf, 0,12 Si, 225 ppm C, 70 ppm B, le reste étant Ni, la première étape comporte un recuit à 1 230°C/8h/Ar avec refroidissement rapide à l'aide d'un ventilateur et la deuxième étape un recuit à 1 080°C/6h/Ar avec un refroidissement rapide à l'aide d'un ventilateur et enfin un refroidissement à l'air à 870°C/16h.

6. Procédé de traitement thermique selon l'une des revendications 1 à 5, **caractérisé en ce que** le procédé de traitement thermique est utilisé pour réaliser des aubes de guidage ou des aubes mobiles pour des machines thermiques à écoulement après leur coulée.
